# EUROPÄISCHE PATENTSCHRIFT

(11) **EP 0 262 281 B1**
(45) Veröffentlichungstag und Bekanntmachung des Hinweises auf die Patenterteilung: **10.05.1989**
(21) Anmeldenummer: 86730149.1
(22) Anmeldetag: 25.09.1986
(51) Int. Cl.: C21D 8/10, C22C 38/08

(54) **Verfahren zum Herstellen von Zylinderrohren für den Gebrauch bei Temperaturen bis minus 40 Grad Celsius**
Process for the production of tubes for use at temperatures up to minus 40 degrees Celsius
Procédé de production de tubes pour utilisation à températures jusqu'à moins 40 degrés Celsius

(43) Veröffentlichungstag der Anmeldung: 06.04.1988
(73) Patentinhaber: MANNESMANN Aktiengesellschaft, 40027 Düsseldorf (DE)
(72) Erfinder: Von Hagen, Ingo, Dr.-Ing., D-4150 Krefeld (DE); Kulgemeyer, Axel, Dr.-mont., D-4150 Krefeld (DE); Schillians, Helmut, D-4000 Erkrath (DE)
(74) Vertreter: Meissner, Peter E., Dipl.-Ing.

(56) Entgegenhaltungen:
- EP-A- 0 010 755
- FR-A- 2 217 431
- US-A- 2 184 624
- US-A- 2 235 243
- US-A- 3 619 302
- PATENT ABSTRACTS OF JAPAN, Band 9, Nr. 91 (C-277)[1814], 19. April 1985; & JP-A-59 222 529 (SHIN NIPPON SEITETSU K.K.) 14-12-1984

## Beschreibung

Die Erfindung betrifft ein Verfahren zum Herstellen von Zylinderrohren für den Gebrauch bei Temperaturen bis minus 40 Grad Celsius.

Prinzipiell ist es bereits bekannt, daß hohe Kerbschlagzähigkeitswerte im Tieftemperaturbereich bei einer Stahllegierung mit etwa 1% Mangan durch Zugabe von etwa 9% Nickel erreicht werden. Eine derartige Stahllegierung mit der Bezeichung X8 Ni9 nach Euronom 129-76 hat aber nur eine Streckgrenze von etwa 480 N/mm2. Der Stahl ist wegen des hohen Nickelgehaltes recht teuer bei gleichzeitig unzulänglicher Streckgrenze. Für die Anwendung bei weniger tiefen Temperaturen werden Stähle mit nicht zu hohem Nickelgehalt und teilweise dafür höherem Mangangehalt und zusätzlich mehrfacher Glühbehandlung empfohlen. Diese Stähle erreichen trotz der aufwendigen Glühbehandlung nach anderen Vorschlägen nicht die wünschenswerten Festigkeitseigenschaften für den in Rede stehenden Gebrauch.

Aufgabe der Erfindung ist ein Verfahren zum Herstellen von Zylinderrohren mit einer Streckgrenze über 750 N/mm² für den Gebrauch bei Temperaturen bis minus 40 Grad C.

Die Aufgabe löst ein Verfahren mit den kennzeichnenden Merkmalen des Hauptanspruchs. Während es nicht gelingt, durch die Maßnahmen nach dem Stand der Technik, z. B. durch umfangreiche Wärmebehandlung des Fertigproduktes die Streckgrenze auf eine wünschenswerte Höhe anzuheben, zeigt sich überraschenderweise, daß durch die Kaltumformung des normalisierten Gefüges nach dem gegenwärtigen Vorschlag die Kerbschlagzähigkeit bei tiefen Temperaturen und die Bruchdehnung nicht in demselben Maße abnehmen wie die Streckgrenze ansteigt. Durch das Maß der Kaltumformung ist es möglich für die Temperatur bis minus 40 Grad C des jeweiligen Anwendungsfalles die Mindeststreckgrenze von 750 N/mm2 und ausreichenden Kerbschlagzähigkeiten zu erreichen. Zusätzlich wird vorgeschlagen, das auf Fertigabmessung hergestellte Zylinderrohr einer Anlaßglühung bei einer Temperatur von 300-500 Grad zu unterziehen, wodurch die Festigkeitswerte weiter angehoben werden.

Des weiteren kann nach dem Vorschlag vorgesehen sein die Kaltumformung in zwei Stufen vorzusehen. Diese Maßnahme wird vorgeschlagen, wenn Festigkeits- und Kerbschlagzähigkeitswerte über die genannten Mindestwerte hinaus erreicht werden sollen. In diesem Fall muß vor der zweiten Stufe ebenfalls ein Normalisierungsglühen eingelegt werden. Andererseits werden dann in der 2. Stufe die angestrebten Werte schon durch kleinere Umformungen erreicht, weil in dieser Stufe ein feineres Ausgangsgefüge vorliegt.

Die Kaltumformung kann durch Walzen oder Ziehen oder teils nach dem einen und teils nach dem anderen Verfahren erfolgen. Das Abkühlen von Normalisierungstemperatur erfolgt an Luft oder Wasser.

Beansprucht wird darüber hinaus die Verwendung der nach dem erläuterten Verfahren hergestellten Rohre in den Fertigabmessungen für Zylinderrohre, wie sie bei Hydraulikantrieben zur Anwendung kommen, wenn diese eine Streckgrenze von mindestens 750 N/mm² und eine Kerbschlagarbeit von mindestens 100 J bei minus 20 Grad C besitzen sollen und damit z. B. an Erdbewegungsmaschinen bei Temperaturen bis zu minus 40 Grad C verwendet werden. Die Kerbschlagarbeit wird an ISO-V-Längsproben bestimmt.

Die Erfindung wird anhand des nachstehend beschriebenen Beispiels näher erläutert.

Ein Stahl mit der chemischen Zusammensetzung von (Massen-%)
0,027% C
0,25% Si
1,91% Mn
0,006% P
2,88% Ni
0,039% Nb

Rest Eisen und üblichen Verunreinigungen wird mit einer üblichen Warmfertigung zu einem Vorrohr der Abmessung 225 x 34 mm warm umgeformt und anschließend an Luft bis auf Raumtemperatur abgekühlt. Das Vorrohr wird anschließend bei 920 Grad C normalisiert und an Luft abgekühlt. Durch mehrere Stopfenzüge mit Einzelquerschnittsänderungen bis zu 7% wird das Vorrohr ohne Zwischenwärmebehandlung bis auf die Zwischenabmessung 180 x 29,75 mm kaltumgeformt. Die erfolgte Gesamtquerschnittsänderung entspricht ca. 40%. Die vorliegende Zwischenabmessung wird bei 940 Grad C mit nachfolgender Wasserabschreckung normalisiert und ohne Zwischenwärmebehandlung mit Einzelquerschnittsänderungen bis zu 9% und einer Gesamtquerschnittsänderung von 33% auf die Fertigrohrabmessung 155 x 19 mm durch Stopfenzüge kalt umgeformt.

In diesem Zustand wird bei minus 40 Grad C eine Kerbschlagarbeit von 197 J an ISO-V-Längsproben ermittelt. Das Rohr weist bei Raumtemperatur eine Rpo,2-Streckgrenze von 852 N/mm², eine Zugfestigkeit von 888 N/mm² und eine As-Dehnung von 15% auf.

## Patentansprüche

1. Verfahren zum Herstellen von Zylinderrohren mit Streckgrenzen >750 N/mm² für den Gebrauch bei Temperaturen bis -40 Grad C, in dem ein Vorrohr aus Stahl mit 0,02-0,1% Kohlenstoff, 0,005-0,25% Silizium, 1,5-2,0% Mangan, 2-4% Nickel, 0,03-0,06% Niob und Eisen mit üblichen Verunreinigungen durch Warmformgebung und Abkühlen an Luft auf Raumtemperatur hergestellt wird, dadurch gekennzeichnet, daß das Vorrohr bei 900-950 Grad Celsius normalisierend geglüht, auf Raumtemperatur abgekühlt und im Temperaturbereich von Raumtemperatur bis 100 Grad mit Querschnittsabnahmen von etwa 15-80% auf Fertigabmessung kaltumgeformt wird.

2. Verfahren nach Anspruch 1, dadurch gekennzeichnet, daß das Zylinderrohr mit der Fertigrohrabmessung einer Anlaßglühung bei einer Temperatur zwischen 300 und 500 Grad unterzogen wird.

3. Verfahren nach Anspruch 1 oder 2, dadurch gekennzeichnet, daß das Kaltumformen zur Fertigabmessung in einer ersten Stufe mit Querschnittsabnahme von insgesamt etwa 20-50% und einem anschließenden Normalisieren bei 900-950 Grad Celsius mit nachfolgender Abkühlung auf Raumtemperatur und in einer zweiten Stufe mit einer Querschnittsabnahme von insgesamt etwa 5-60% erfolgt.

4. Verfahren nach Anspruch 1, 2 oder 3, dadurch gekennzeichnet, daß das Kaltumformen mindestens teilweise durch Walzen mit Querschnittsabnahmen von 20-70% bei jedem Durchgang erfolgt.

5. Verfahren nach Anspruch 1, 2 oder 3, dadurch gekennzeichnet, daß das Kaltumformen mindestens teilweise durch Ziehen mit Querschnittsabnahmen von 5-50% bei jedem Durchgang erfolgt.

6. Verfahren nach einem der vorstehenden Ansprüche 1-5, dadurch gekennzeichnet, daß das Abkühlen von Normalisierungstemperatur auf Raumtemperatur an Luft erfolgt.

7. Verfahren nach einem der vorstehenden Ansprüche 1-5, dadurch gekennzeichnet, daß das Abkühlen von Normalisierungstemperatur auf Raumtemperatur in Wasser erfolgt.

8. Verwendung eines Stahles für Zylinderrohre, der 0,02-0,1% Kohlenstoff, 0,05-0,25% Silizium, 1,5-2,0% Mangan, 2-4% Nickel, 0,03-0,06% Niob und Eisen mit üblichen Verunreinigungen aufweist, aus dem durch Warmformgebung Vorrohre erzeugt sind, die einer Normalisierungsglühung bei einer Temperatur zwischen 900-950 Grad Celsius und einer nachfolgenden Kaltumformung mit Querschnittsabnahmen von insgesamt etwa 15-70% auf Fertigabmessung unterzogen worden sind, wobei die Kaltumformung in zwei Stufen von je mindestens 15% Gesamtquerschnittsabnahme und einer dazwischen liegenden Normalisierungsglühung und anschließendem Anlassen auf eine Temperatur zwischen 300 und 500 Grad C erfolgt.

## Claims

1. A process for the production of cylindrical pipes with a yield strength of >750 N/mm2 for use at temperatures of down to -40_{°}C, in which a blank pipe made of steel and containing 0.02-0.1% carbon, 0.005-0.25% silicon, 1.5-2.0% manganese, 2-4% nickel, 0.03-0.06% niobium and iron with the usual impurities is produced by hot working and cooling to room temperature in air, characterised in that the blank is normalised by heat treatment at 900-950_{°}C, is cooled to room temperature and is cold worked to the final dimensions in the temperature range of from room temperature to 100_{°}, leading to cross-sectional reductions of about 15-80%.

2. A process as claimed in claim 1, characterised in that the cylindrical pipe with its final dimensions is subjected to an annealing treatment at a temperature of between 300 and 500_{°}.

3. A process as claimed in claim 1 or 2, characterised in that the cold working to the final dimensions is carried out in a first stage leading to an overall cross-sectional reduction of about 20-50%, followed by normalisation at 900-950_{°}C and subsequent cooling to room temperature and in a second stage with an overall cross-sectional reduction of about 5-60

4. A process as claimed in claim 1, 2 or 3, characterised in that the cold working is carried out at least in part by rolling, leading to cross-sectional reductions of 20-70% in each step.

5. A process as claimed in claim 1, 2 or 3, characterised in that the cold working is carried out at least partially by drawing with corss-sectional reductions of 5-50% in each step.

6. A process as claimed in one of the preceding claims 1-5, characterised in that the cooling from normalisation temperature to room temperature is carried out in air.

7. A process as claimed in one of the preceding claims 1-5, characterised in that the cooling from normalisation temperature to room temperature is carried out in water.

8. The use of steel for cylindrical pipes which contains 0.02-0.1% carbon, 0.05-0.25% silicon, 1.5-2.0% manganese, 2-4% nickel, 0.03-0.06% niobium and iron with the usual impurities, from which blanks are produced by hot working and are subjected to normalising heat treatment at a temperature of between 900-950°C and subsequent cold working to the final dimensions, resulting in overall cross-sectional reductions of about 15-70%, where the cold working is carried out in two stages, each of which comprises an overall cross-sectional reduction of at least 15%, intermediate normalising heat treatment and subsequent annealing at a temperature of between 300 and 500_{°}C.

## Revendications

1. Procédé pour réaliser des tubes cylindriques ayant une limite d'élasticité supérieure à 750 N/mm², utilisables à des températures jusqu'à -40°C, dans lequel on réalise un pré-tube en acier ayant 0,02-0,1% de carbone, 0,005-0,25% de silicium, 1,5-2,0% de manganèse, 2-4% de nickel, 0,03-0,06% de niobium et du fer avec les impuretés habituelles, par formage à chaud et refroidissement à l'air à température ambiante, caractérisé en ce que le pré-tube subit un traitement thermique de normalisation à 900-950_{°}C, est refroidi à température ambiante et, dans la plage de températures de la température ambiante à 100_{°}C, est formé à froid avec diminution de section transversale d'environ 15 à 80% à la dimension finale.

2. Procédé selon la revendication 1, caractérisé en ce que le tube cylindrique ayant la dimension du tube fini est soumis à un traitement thermique de revenu à une température entre 300 et 500_{°}C.

3. Procédé selon la revendication 1 ou 2, caractérisé en ce que le formage à froid pour obtenir la dimension finale a lieu en une première étape avec diminution de section transversale d'environ 20-50% en totalité et une normalisation suivant à 900-950°C avec refroidissement subséquent à température ambiante, et en une seconde étape avec une diminution de section transversale d'environ 5-60% en totalité.

4. Procédé selon la revendication 1, 2 ou 3, caractérisé en ce que le formage à froid a lieu au moins partiellement par laminage avec des réductions de section transversale de 20-70% pour chaque passe.

5. Procédé selon la revendication 1, 2 ou 3, caractérisé en ce que le formage à froid a lieu au moins partiellement par étirage avec des réductions de section transversale de 5-50% pour chaque passe.

6. Procédé selon une des revendications 1 à 5 précédentes, caractérisé en ce que le refroidissement de la température de normalisation à la température ambiante a lieu à l'air.

7. Procédé selon une des revendications 1 à 5 précédentes, caractérisé en ce que le refroidissement de la température de normalisation à la température ambiante a lieu dans l'eau.

8. Utilisation d'un acier pour des tubes cylindriques, qui comporte 0,02-0,1% de carbone, 0,05-0,25% de silicium, 1,5-2,0% de manganèse, 2-4% de nickel, 0,03-0,06% de niobium et du fer avec les impuretés habituelles, à partir duquel, par formage à chaud, sont créés des pré-tubes, qui sont soumis à un traitement thermique de normalisation à une température entre 900-950_{°}C et à un formage à froid suivant avec réduction de section transversale d'environ 15-70% en totalité à la dimension finale, le formage à froid ayant lieu en deux étapes d'à chaque fois au moins 15% de réduction en totalité de la section transversale et comportant un traitement thermique de normalisation entre elles et un revenu subséquent à une température entre 300 et 500_{°}C.
